# EUROPÄISCHE PATENTSCHRIFT

(11) **EP 0 998 361 B1**
(45) Veröffentlichungstag und Bekanntmachung des Hinweises auf die Patenterteilung: **02.10.2002**
(21) Anmeldenummer: 98943748.8
(22) Anmeldetag: 20.07.1998
(51) Int. Cl.: B22D 27/04

(54) **TURBINENSCHAUFEL SOWIE ANWENDUNG EINES BEKANNTEN VERFAHRENS ZU DEREN HERSTELLUNG**
TURBINE BLADE AND USE OF A KNOWN METHOD FOR PRODUCING SUCH A TURBINE BLADE
AUBE DE TURBINE ET UTILISATION D'UN PROCEDE CONNU POUR SON FABRICATION

(30) Priorität: 29.07.1997 EP 97113044
(43) Veröffentlichungstag der Anmeldung: 10.05.2000
(73) Patentinhaber: SIEMENS AKTIENGESELLSCHAFT, 80333 München (DE)
(72) Erfinder: BISCHOFF-BEIERMANN, Burkhard, D-44869 Bochum (DE); ESSER, Winfried, D-44805 Bochum (DE)
(86) Internationale Anmeldenummer: EP9804529
(87) Internationale Veröffentlichungsnummer: WO99006166

(56) Entgegenhaltungen:
- EP-A- 0 750 956
- DE-B- 1 007 565
- DE-C- 717 865
- DE-C- 757 189
- US-A- 2 916 258
- US-A- 3 465 812
- US-A- 4 724 891
- US-A- 5 072 771

## Beschreibung

Die Erfindung betrifft eine Turbinenschaufel, insbesondere eine Gasturbinenschaufel, welche sich entlang einer Hauptachse von einem Fußbereich über einen Schaufelblattbereich zu einem Kopfbereich erstreckt. Die Erfindung betrifft weiterhin ein Verfahren zur Herstellung einer Turbinenschaufei, insbesondere einer Gasturbinenschaufel.

In der DE-AS 22 42 111 sind eine Vorrichtung und ein Verfahren zur Herstellung von Gußstücken, insbesondere Gasturbinenschaufein, mit gerichtet erstarrtem Gefüge beschrieben. Das Verfahren und die Vorrichtung dienen zur Herstellung möglichst lunkerfreier Gußstücke. Die gerichtete Erstarrung mit einem einkristallinen oder stengelförmigen Gefüge wird durch eine Kontrolle über den Beginn des Kornwachstums erreicht. Bei Durchführung des Verfahrens wird eine mit geschmolzenem Metall zu füllende Schalenform auf einer Abschreckplatte abgesetzt und auf eine Temperatur aufgeheizt, die insbesondere 150 °C oberhalb der Temperatur des Schmelzpunktes des zu gießenden Metalls liegt. Das geschmolzene Metall wird in die Schalenform eingefüllt und die Abschreckplatte mit der Schalenform in ein Kühlflüssigkeitsbad eingetaucht. Die Temperatur der Kühlflüssigkeit liegt wesentlich unterhalb des Schmelzpunktes des Metalls. Die Abschreckplatte ist bereits vor dem Eingießen des Metalls in die Schalenform durch das Kühlmittel gekühlt. Für die Herstellung einer Turbinenschaufel wird als Metall eine Superlegierung, wie beispielsweise Mar-M 200, verwendet. Das Eintauchen der Schalenform in das Kühlflüssigkeitsbad erfolgt mit einer derartigen Geschwindigkeit, daß die Oberfläche des Kühlflüssigkeitsbades dem Soliduspegel nicht voreilt, so daß die Wärmeabfuhr aus der breiigen Zone der erstarrenden Legierung vertikal abwärts erfolgt und die flüssig-feste Grenzfläche im wesentlichen horizontal bleibt. Dies soll das Wachstum eines Einkristalls sicherstellen und eine Keimbildung von Körnern an der Oberfläche der Schalenform verhindern. Bei der Herstellung einer Turbinenschaufel als Einkristall wird die Schalenform auf über 1500 °C erhitzt. Als Kühlflüssigkeit wird flüssiges Zinn verwendet, welches eine Temperatur von etwa 260 °C aufweist. Die Geschwindigkeit, mit der die Schalenform in das Flüssigkeitsbad eingetaucht wird, beträgt etwa 3 m/h. Die Turbinenschaufel wird hierbei als Vollmaterialschaufel aus einer Nickeloder Kobaltbasislegierung in einkristalliner Form, mit einer Gesamtlänge von etwa 10 cm gegossen.

In der EP-0 010 538 A1 sind ein geschwindigkeitskontrolliertes Verfahren zur gerichteten Erstarrung sowie ein nach diesem Verfahren hergestelltes Gußstück angegeben. Für die gerichtete Erstarrung eines Gußstückes ist von besonderer Bedeutung das Verhältnis aus Temperaturgradient G und Erstarrungsgeschwindigkeit R. Für eutektische Superlegierungen muß das Verhältnis von G zu R einen bestimmten charakteristischen Wert überschreiten, damit eine gerichtete Erstarrung stattfindet. Die gerichtete Erstarrung wird hierbei hauptsächlich verwendet, um ein Gußstück für eine Gasturbine herzustellen, welches eine stengelförmige Kornstruktur, ein Einkristall oder ein eindimensional gerichtetes Eutektikum ist. Anwendung findet die Methode der gerichteten Erstarrung bei Superlegierungen wie U-700, B-1900, Mar-M 200 und IN-100. Testversuche zur Herstellung einer Gasturbinenschaufel für die erste Stufe eines Flugzeugtriebwerkes in einkristalliner Form wurden mit hoher Eintauchgeschwindigkeit bei Strahlungskühlung und alternativ bei Kühlung mittels eines flüssigen Metalls durchgeführt. Die Geschwindigkeit lag bei Strahlungskühlung zwischen 7,5 cm/h und 33 cm/h. Das gerichtet erstarrte Gußstück wurde als Vollkörper gegossen.

In der US-PS 2,916,258 ist eine Turbine, insbesondere eine Gasturbine oder eine Dampfturbine, beschrieben, welche auf einem Läufer in einer in Umfangsrichtung liegenden Reihe angeordnete Schaufeln gleicher Länge aufweist. Jede Schaufel hat hierbei eine Massenverteilung, welche sich von der Massenverteilung sämtlicher anderer Schaufeln der gleichen in Umfangsrichtung liegenden Reihen unterscheidet. Hierdurch wird ein bestimmtes Schwingungssystem hergestellt, welches die Vibrationen zwischen den Schaufeln verringern soll.

In der EP 0 750 956 A2 ist ein Verfahren zur Herstellung eines einstückig gegossenen, einer hohen Temperatur aussetzbaren Hohlkörpers mit einer dünnen Wand angegeben. Eine entsprechende Gußform für einen solchen Hohlkörper besteht aus einem keramischen Kern, welcher mit Wachs umgeben wird und bei dem um das Wachs eine dünne Silikat-Schicht aufgebracht wird, welche einerseits mit dem keramischen Kern und andererseits mit einer weiteren keramischen Umhüllung so verbunden ist, daß während des Eingießens von Metall keine Deformationen auftreten. Die mit dem Verfahren erzielbaren Wandstärken sollen für ungerichtete Erstarrung zwischen 0,25 mm und 1 mm, für gerichtet erstarrte und einkristalline Strukturen im Bereich zwischen 0,076 mm und 1 mm betragen. Das bevorzugte Anwendungsgebiet des Verfahrens ist die Herstellung von einkristallinen Strukturen, beispielsweise für Flügel von Raumgleitern oder Gasturbinenleitschaufeln als Umlenkdüsen für Flugtriebwerke. Das Verfahren dient dazu, die Temperaturbeständigkeit der so gegossenen Hohlkörper bis auf 2300 °C hochzusetzen.

In dem Artikel "Thermal analyses from thermally controlled solidification (TCS) trials investment castings" von Patrick D. Ferro, Sanjay B. Shendye in "Superalloys", 1996, Seiten 531 bis 535, The Minerals, Metals and Materials Society 1996, ist ein Verfahren zur thermisch kontrollierten Erstarrung großer Gußstücke mit Bereichen einer dünnen Wandstruktur beschrieben. Ein nach diesem Verfahren hergestelltes Gußstück unterscheidet sich gegenüber einem gerichtet erstarrten Gußstück oder einem einkristallinen Gußstück insbesondere durch die Korngröße. Gerichtet erstarrte und einkristalline Gußstücke zeichnen sich durch große und mittlere Korngrößen aus, ein nach dem thermisch kontrollierten Erstarrungsverfahren hergestelltes Gußstück weist demgegenüber eine mittlere Korngröße wie ein konventionell hergestelltes Gußstück auf. Darüber hinaus hat ein nach dem thermisch kontrollierten Erstarrungsverfahren hergestelltes Gußstück eine konsistente und gleichmäßige Korngröße in allen Gußbereichen. Bei dem thermisch kontrollierten Erstarrungsverfahren wird ein Verhältnis aus Temperaturgradient G und Erstarrungsgeschwindigkeit R verwendet, das zu einer Mikrostruktur mit relativ kleinen, gleichgerichteten Körnern und minimalem Schwund führt. Das Verfahren wird in einem Vakuumofen durchgeführt, bei dem eine Gießform über eine Induktionsheizung in einer Heizzone erwärmt wird und zur Erstarrung des geschmolzenen Metalls aus dieser Heizzone herausgefahren wird, so daß eine Abkühlung und Erstarrung des geschmolzenen Metalls durch Strahlungskühlung erfolgt. Herstellung einer Gießform sowie Aufbau eines entsprechenden Ofens sind beispielsweise in der US-PS 4,724,891 beschrieben. Hierin wird die Herstellung eines Gehäuseteils einer Turbinenanlage beschrieben, welches bereichsweise eine dünne Wandstruktur mit einer Fläche von über 30 cm² und einer Wandstärke kleiner als 0,125 cm aufweist. Das Verhältnis aus der Fläche des Bereiches mit geringer Wandstärke und der Wandstärke liegt bei mindestens 40.

Die DE-AS 1 007 565 zeigt eine hohle Turbinenschaufel, die sich entlang einer Hauptachse von einem Fußbereich über einen Schaufelblattbereich zu einem Kopfbereich erstreckt, wobei sich eine Wandstärke der Schaufelwand in Richtung des Kopfbereiches kontinuierlich und stetig verringert. Ebenso verringert sich eine Querschnittsfläche in einer Ebene senkrecht zur Hauptachse.

Das Anwachsen des Hohlraumquerschnitts vom Fuß bis zum Kopf ist so stark, daß eine Verjüngung des Werkstoffquerschnitts vom Fuß bis zum Kopf erfolgt. Die Turbinenschaufel besteht aus zwei Teilen, die durch Löten, Schweißen oder ähnlichem miteinander verbunden sind.

Aufgabe der Erfindung ist es, eine Turbinenschaufel aus Metall, insbesondere eine Turbinenschaufel für eine Gasturbine, anzugeben. Eine weitere Aufgabe ist es, eine Verwendung eines an sich bekannten Verfahrens zur Herstellung einer Turbinenschaufel aufzuzeigen.

Erfindungsgemäß wird die auf eine Turbinenschaufel gerichtete Aufgabe durch eine Turbinenschaufel gelöst, welche sich entlang einer Hauptachse von einem Fußbereich über einen Schaufelblattbereich zu einem Kopfbereich erstreckt, und zumindest in dem Schaufelblattbereich einen Hohlraum aufweist, der zumindest bereichsweise von einer Schaufelwand geringer Wandstärke umgeben ist, wobei die Schaufelwand einen metallischen Werkstoff mit einer mittleren Korngröße in der Größenordnung der Korngröße eines konventionell gegossenen Werkstoffes aufweist. Die Kornstruktur ist hierbei im wesentlichen ungerichtet, d.h. quasi-isotrop. Gegenüber einkristallin oder gerichtet erstarrten Turbinenschaufeln liegt somit eine equiaxed Kornstruktur vor, bei der Körner im wesentlichen ohne Vorzugsrichtung orientiert sind.

Dabei nimmt die Querschnittsfläche in einer Ebene senkrecht zur Hauptachse von dem Kopfbereich zu dem Fußbereich hin zu.

Die Querschnittsfläche liegt vorzugsweise in einem Bereich zwischen 500 mm² bis 10.000 mm². Die Querschnittsfläche kann über eine vorgegebene, entsprechend den erforderlichen Festigkeiten bestimmte Länge von dem Kopfbereich in den Schaufelblattbereich hinein weitgehend konstant sein. In diesem Bereich weist die Schaufelwand eine Parallelität auf, entgegen einem notwendigerweise konischen Verlauf bekannter Turbinenschaufeln, welche nicht einkristallin oder gerichtet erstarrt sind. Weiter in den Schaufelblattbereich hinein in Richtung des Fußbereiches kann die Querschnittsfläche insbesondere exponentiell zunehmen. Die Wandstärke vergrößert sich vorzugsweise von dem Kopfbereich ausgehend in Richtung des Fußbereichs. Dies kann vorzugsweise einhergehen mit der Verringerung der Größe des Hohlraums.

Die Länge, über die die Querschnittsfläche vom Kopfbereich in Richtung des Fußbereiches im wesentlichen konstant ist, beträgt vorzugsweise zwischen 15% und 40% der gesamten Höhe des Schaufelblattbereichs. Die Höhe des Schaufelblattbereichs beträgt vorzugsweise zwischen 5 cm und 70 cm. Turbinenschaufeln mit einer großen Höhe finden insbesondere bei stationären Gasturbinen Anwendung. Für Turbinenschaufeln einer stationären Gasturbine ist ggf. eine Anpassung der Prozeßparameter des thermisch kontrollierten Erstarrungsverfahrens erforderlich.

Die Turbinenschaufel hat in einer Richtung senkrecht zur Hauptachse eine Ausdehnung, welche durch einen Abstand eines Anströmbereiches von einem Abströmbereich gekennzeichnet ist, wobei dieser Abstand vorzugsweise vom Fußbereich zum Kopfbereich hin abnimmt.

Die Turbinenschaufel ist vorzugsweise eine Laufschaufel oder eine Leitschaufel einer Gasturbine, insbesondere einer stationären Gasturbine. Sie ist hierbei vorzugsweise aus einer Nickelbasis- oder Kobaltbasis-Superlegierung, wie CM 247LC, Rene 80, IN 792, IN 738LC oder IN 939 ausgeführt. Selbstverständlich eignen sich je nach Anforderung an die Turbinenschaufel auch weitere Superlegierungen, wie sie aus der Literatur bekannt sind.

Die Wandstärke der Schaufelwand hat vorzugsweise einen Minimalwert, der zwischen 0,5 mm und 5 mm liegt.

Die auf ein Verfahren zur Herstellung einer Turbinenschaufel, die sich entlang einer Hauptachse von einem Fußbereich über einen Schaufelblattbereich zu einem Kopfbereich erstreckt, gerichtete Aufgabe wird durch ein Verfahren gelöst, bei dem in dem Schaufelblattbereich ein Hohlraum erzeugt wird, der zumindest bereichsweise von einer Schaufelwand mit geringer Wandstärke umgeben ist, wobei eine Gießform in einer Heizzone oberhalb der Schmelztemperatur des Werkstoffs der Turbinenschaufel gehalten, die Gießform mit geschmolzenem Werkstoff gefüllt und die Gießform so aus der Heizzone herausbewegt wird, daß der Werkstoff zumindest in der Schaufelwand eine geringe mittlere Korngröße wie ein konventionell gegossener Werkstoff aufweist. Die Korngröße kann hierbei in der Schaufelwand zwischen 0,5 mm und 5 mm betragen und z.B. im Schaufelfuß etwa im Bereich von 4 mm bis 10 mm liegen. Im Querschnitt der Schaufelwand können ggf. nur wenige Körner vorliegen. Selbstverständlich ist mit einem Herausbewegen der Gießform aus der Heizzone auch umfaßt, daß die Gießform feststeht und die Heizzone, insbesondere repräsentiert durch eine Induktionsheizung, von der Gießform wegbewegt wird.

Mit einem solchen Verfahren ist eine Turbinenschaufel mit deutlich unterschiedlichen Wandstärken sowie auch ggf. mit Bereichen aus Vollmaterial herstellbar, bei der die Legierung poren- und lunkerfrei ist und in der gesamten Turbinenschaufel weitgehend die gleiche Kornstruktur aufweist. Mit dem Verfahren läßt sich eine Turbinenschaufel mit einem geringen Querschnittsprofil und damit einem geringen Gewicht herstellen, wodurch eine Reduzierung der mechanischen Belastung eines Schaufelfußes, der in einem Rotor einer Gasturbine zur Verankerung angebracht ist, sowie des Rotors selbst erreicht wird. Hierdurch ist ebenfalls erreicht, eine Turbinenschaufel mit einem langen Schaufelblattbereich, insbesondere für die Verwendung in einer stationären Gasturbine bei hohen Temperaturen von deutlich über 1000 °C herzustellen. Die Legierung, insbesondere eine Kobaltlegierung, kann auch in einem Ofen gegossen werden und außerhalb des Ofens dann kontrolliert abgekühlt werden. Vorzugsweise wird die Legierung als Feinguß gegossen.

Anhand der in der Zeichnung dargestellten Ausführungsbeispiele werden die Turbinenschaufel sowie das Verfahren zur Herstellung der Turbinenschaufel näher erläutert. Es zeigen schematisiert unter Darstellung der für die Erläuterung verwendeten konstruktiven und funktionellen Merkmale:
- FIG 1: eine Längsaufsicht auf eine Turbinenschaufel,
- FIG 2: einen Verlauf der Querschnittsfläche der Turbinenschaufel über die Höhe der Turbinenschaufel,
- FIG 3: einen Querschnitt durch die Turbinenschaufel, und
- FIG 4: einen Ausschnitt einer Vorrichtung zur thermisch kontrollierten Erstarrung einer Turbinenschaufel.

Gleiche Bezugszeichen haben in den Figuren 1 bis 4 jeweils die gleiche Bedeutung.

Figur 1 zeigt eine Längsaufsicht auf eine Turbinenschaufel 1, die sich entlang einer Hauptachse 2 von einem Fußbereich 3 über einen Schaufelblattbereich 4 zu einem Kopfbereich 5 erstreckt. In drei Ebenen 12, die senkrecht zur Hauptachse 2 stehen, ist jeweils schematisch die Querschnittsfläche 13 der Turbinenschaufel 1 dargestellt. Die Turbinenschaufel 1 weist in dem Schaufelblattbereich 4 in Richtung zu dem Kopfbereich 5 einen Hohlraum 6 auf, so daß die Turbinenschaufel 1 eine Schaufelwand 7 mit bereichsweise geringer Wandstärke aufweist. In Richtung des Fußbereichs 3 weist der Schaufelblattbereich 4 einen Hohlquerschnitt auf, durch den ein den Hohlraum 4 freihaltender Kern entnehmbar ist. Die Turbinenschaufel 1 hat einen Anströmbereich 11 zur Anströmung mit einem Heißgas 10 (siehe Figur 3) sowie einen Abströmbereich 9. Anströmbereich 11 und Abströmbereich 9 sind senkrecht zur Hauptachse 2 mit einem Abstand D voneinander beabstandet. Dieser Abstand D nimmt von dem Schaufelfußbereich 3 zu dem Kopfbereich 5 hin kontinuierlich ab.

In Figur 3 ist ein Querschnitt durch die Türbinenschaufel 1 in der Ebene 12 dargestellt. Die Turbinenschaufel 1 wird von dem Heißgas 10 von dem Anströmbereich 11 in Richtung des Abströmbereichs 9 umströmt.

In Figur 2 ist die Querschnittsfläche der Turbinenschaufel 1 (siehe Kurve II) über die Höhe H der Turbinenschaufel 1 dargestellt. Von dem Kopfbereich 5 in den Schaufelblattbereich 4 hinein ist die Querschnittsfläche über eine Länge L im wesentlichen konstant. Weiter in Richtung zu dem Fußbereich 3 nimmt die Querschnittsfläche der Turbinenschaufel 1 kontinuierlich, insbesondere exponentiell zu. Im Vergleich hierzu (Kurve I) ist die Querschnittsfläche über die Schaufelhöhe H einer Turbinenschaufel 1 dargestellt, welche nach einem herkömmlichen Gießverfahren hergestellt ist. Die Querschnittsfläche der so hergestellten Turbinenschaufel (Kurve I) nimmt von dem Kopfbereich 5 zu dem Fußbereich 3 kontinuierlich zu, um einen Ausgleich des bei der Erstarrung auftretenden Schwundes zu erzielen. Das herkömmliche Gießverfahren erfordert zudem eine Mindestwandstärke an dem Kopfbereich der Turbinenschaufel, so daß die durch den herkömmlichen Gießprozeß bedingten Wandstärken im Kopfbereich bzw. dem dem Kopfbereich zugewandten Schaufelblattbereich größer sind, als die durch die Werkstoffestigkeit tatsächlich erforderliche Wandstärke. Die hierdurch entstehende zusätzliche Masse im Kopfbereich führt zu einer starken Zunahme der Fliehkraftbelastung im Fußbereich, die aus Festigkeitsgründen eine Vergrößerung des Querschnitts der Turbinenschaufel im Fußbereich erfordern. Diese Einschränkungen des herkömmlichen Gießprozesses führen zu deutlich schwereren Turbinenschaufeln als dies aus Gründen der Festigkeit erforderlich wäre. Darüber hinaus nimmt mit dem Gewicht der Turbinenschaufel 1 auch die Belastung im Fußbereich 3, mit dem die Turbinenschaufel 1 in einem Rotor einer Gasturbine befestigt ist sowie in dem Rotor selbst zu. Durch die Herstellung einer Turbinenschaufel 1 mit einer kontrollierten thermischen Erstarrung, bei der die Legierung poren- und lunkerfrei mit einem Gefüge mit einer "equiaxed" erstarrten Kornstruktur, sind hingegen Turbinenschaufeln geringeren Gewichtes und größerer Höhe einfach herstellbar.

Figur 4 zeigt in einem Längsschnitt einen Ausschnitt durch eine Heizzone 15, die in einem nicht dargestellten Vakuumofen angeordnet ist. In der Heizzone 15 ist eine Gießform 14 für eine Turbinenschaufel 1 dargestellt. Die Gießform 14 ist auf einer Tragplatte 17 angeordnet und von einer Induktionsheizung 16 umgeben. Die Gießform 14 ist zur Tragplatte 17 hin verschlossen. Die Gießform 14 wird auf eine Temperatur oberhalb des darin zu erstarrenden Werkstoffs, insbesondere einer Nickel- oder Kobaltbasis-Superlegierung, erwärmt. In die Gießform 14 wird der geschmolzene Werkstoff eingefüllt und danach die Gießform mit einer vorgegebenen Geschwindigkeit aus der Induktionsheizung 16 heraus bzw. die Induktionsheizung 16 mit einer vorgegebenen Geschwindigkeit in vertikaler Richtung von der Gießform 14 wegbewegt. Die Durchführung des Verfahrens erfolgt analog dem in dem Artikel "Thermal Analysis from Thermally-controlled solidification (TCS) Trials on Large Investment Cases" von Patrick D. Ferro et al beschriebenen Verfahren der thermisch kontrollierten Erstarrung, wobei die Prozeßparameter entsprechend der Herstellung von insbesondere großen Turbinenschaufeln, wie für eine stationäre Gasturbine, modifiziert sind.

Die Erfindung zeichnet sich durch eine Turbinenschaufel aus, die einen Werkstoff, insbesondere einen Nickel- oder Kobaltbasis-Superlegierung, aufweist, der ein im wesentlichen lunker- und porenfreies Gefüge mit einer mittleren Korngröße ähnlich der eines konventionell gegossenen Werkstoff besitzt. Die Turbinenschaufel läßt sich durch ein thermisch kontrolliertes Erstarrungsverfahren auch im Bereich dünner Wandstärken herstellen. Das Verfahren zeichnet sich u.a. dadurch aus, daß die Turbinenschaufel auch in Bereichen unterschiedlicher Wandstärke sowie in Bereichen aus Vollmaterial im wesentlichen dieselbe Kornstruktur aufweist. Hierdurch lassen sich Turbinenschaufeln für höhere Materialtemperaturen und mit längerem Schaufelblattbereich herstellen als durch herkömmliche Gießverfahren. Es lassen sich ebenfalls große dünnwandige hohle Turbinenschaufeln herstellen, wie sie z.B. in den letzten Stufen einer stationären Gasturbine verwendet werden.

## Patentansprüche

1. Turbinenschaufel (1) aus Metall, insbesondere Gasturbinenschaufel (1), welche sich entlang einer Hauptachse (2) von einem Fußbereich (3) über einen Schaufelblattbereich (4) zu einem Kopfbereich (5) erstreckt, und
zumindest in dem Schaufelblattbereich (4) einen Hohlraum (6) aufweist,
der zumindest bereichsweise von einer Schaufelwand (7) geringer Wandstärke umgeben ist,
wobei sich die Wandstärke der Schaufelwand (7) in Richtung des Kopfbereiches (5) verringert, und
wobei die Turbinenschaufel (1) in einer Ebene (12) senkrecht zur Hauptachse (2) eine Querschnittsfläche (13) aufweist, die sich in Richtung des Kopfbereichs (5) zumindest bereichsweise verringert,
**dadurch gekennzeichnet, dass** die Schaufelwand (7) einen metallischen Werkstoff (8) mit einer ungerichteten Kornstruktur mit einer mittleren Korngröße in der Größenordnung der Korngröße eines konventionell gegossenen Werkstoff aufweist, und
dass die Querschnittsfläche (13) vom Kopfbereich (5) in Richtung des Fußbereichs (3) über eine Länge (L) im wesentlichen konstant ist.

2. Turbinenschaufel (1) nach Anspruch 1,
bei der die Länge (L) zwischen 15% und 40% einer Höhe (H) des Schaufelblattbe-reichs (4) beträgt.

3. Turbinenschaufel (1) nach Anspruch 2,
bei der die Höhe (H) des Schaufelblattbereichs (4) zwi-schen 5 cm und 70 cm beträgt.

4. Turbinenschaufel (1) nach Anspruch 1,
die einen Anströmbereich (11) sowie einen davon beabstandet Abströmbereich (9) für ein heißes Fluid (10) auf-weist, welche sich jeweils von dem Fußbereich (3) zu dem Kopfbereich (5) erstrecken, wobei sich ein Abstand (D) zwischen dem Anströmbereich (11) und dem Abströmbereich (9) in Richtung des Kopfbereiches (5) verringert.

5. Turbinenschaufel (1) nach Anspruch 1,
bei der der Werkstoff (8) eine Nickelbasis- oder Kobaltbasis- Superlegierung ist.

6. Turbinenschaufel (1) nach Anspruch 1,
bei der die Wandstärke der Schaufelwand (7) einen Minimalwert zwischen 0,5 mm und 5 mm aufweist.

7. Turbinenschaufel (1) nach einem der vorhergehenden Ansprüche,
die als Laufschaufel (1a) oder Leitschaufel (1b) ei-ner Gasturbine, insbesondere einer stationären Gasturbine, ausgebildet ist.

8. Anwendung eines an sich bekannten Verfahrens zum Giessen einer metallischen Turbinenschaufel,
bei dem eine Gießform (14) in einer Heißzone (15) oberhalb der Schmelztemperatur eines Werkstoffs (8) der Turbinenschaufel (1) gehalten,
die Gießform (14) mit geschmolzenem Werkstoff (8) gefüllt, und
die Gießform so aus der Heizzone (15) herausbewegt wird, so dass der Werkstoff (8) zumindest in der Schaufelwand (7) eine ungerichtete Kornstruktur mit einer mittleren Korngröße, wie ein konventionell gegossener Werkstoff (8) aufweist,
zur Herstellung einer Turbinenschaufel (1), insbesondere einer Gasturbinenschaufel, gemäss einem oder mehreren der vorhergehenden Ansprüche.

## Claims

1. Turbine blade (1) of metal, in particular a gas-turbine blade (1), which extends along a main axis (2) from a root region (3) over a blade body region (4) to a tip region (5) and has a cavity (6) at least in the blade body region (4), at least regions of the cavity (6) being surrounded by a blade wall (7) of small wall thickness, the wall thickness of the blade wall (7) decreasing in the direction of the tip region (5), and the turbine blade (1) having in a plane (12) perpendicular to the main axis (2) a cross-sectional area (13), which decreases at least regionally in the direction of the tip region (5), **characterized in that** the blade wall (7) has a metallic material (8) with a random grain structure with an average grain size in the order of magnitude of the grain size of a conventionally cast material, and the cross-sectional area (13) is essentially constant from the tip region (5) in the direction of the root region (3) over a length (L).

2. Turbine blade (1) according to Claim 1, in which the length (L) is between 15% and 40% of the height (H) of the blade body region (4).

3. Turbine blade (1) according to Claim 2, in which the height (H) of the blade body region (4) is between 5 cm and 70 cm.

4. Turbine blade (1) according to Claim 1, which has a leading region (11) and, at a distance therefrom, a trailing region (9) for a hot fluid (10), which extend in each case from the root region (3) to the tip region (5), a distance (D) between the leading region (11) and the trailing region (9) decreasing in the direction of the tip region (5).

5. Turbine blade (1) according to Claim 1, in which the material (8) is a nickel- or cobalt-base superalloy.

6. Turbine blade (1) according to Claim 1, in which the wall thickness of the blade wall (7) has a minimum value of between 0.5 mm and 5 mm.

7. Turbine blade (1) according to one of the preceding claims, which is designed as a moving blade (1a) or a guide blade (1b) of a gas turbine; in particular a stationary gas turbine.

8. Application of a method known per se for casting a metallic turbine blade, in which a casting mold (14) is held, in a heating zone (15), above the melting temperature of a material (8) of the turbine blade (1), the casting mold (14) is filled with molten material (8), and the casting mold is moved out of the heating zone (15) in such a way that the material (8), at least in the blade wall (7), has a random grain structure having an average grain size like a conventionally cast material (8), for producing a turbine blade (1), in particular a gas-turbine blade, according to one or more of the preceding claims.

## Revendications

1. Aube (1) de turbine en métal, notamment aube (1) de turbine à gaz, qui s'étend le long d'un axe (2) principal d'une partie (3) de pied à un partie (5) de tête par l'intermédiaire d'une partie (4) formant lame d'aube, et
qui comprend une cavité (6) au moins dans la partie (4) formant lame d'aube,
qui est entourée au moins par endroits d'une paroi (7) d'aube de petite épaisseur de paroi,
l'épaisseur de la paroi (7) de l'aube diminuant en direction de la partie (5) de tête et
l'aube (1) de turbine, ayant dans un plan (12) perpendiculaire à l'axe (2) principal, une surface (13) de section transversale qui diminue au moins par endroits en direction de la partie (5) de tête,
**caractérisée en ce que** la paroi (7) de l'aube comprend un matériau (8) métallique ayant une structure granulaire non dirigée d'une granulométrie moyenne de l'ordre de grandeur de la granulométrie d'un matériau coulé de manière classique, et
**en ce que** la surface (13) de la section transversale de la partie (5) de tête est sensiblement constante en direction de la partie (3) de pied sur une longueur (L).

2. Aube (1) de turbine suivant la revendication 1,
dans laquelle la longueur (L) représente de 15 à 40 % d'une hauteur (H) de la partie (4) formant la lame d'aube.

3. Aube (1) de turbine suivant la revendication 2,
dans laquelle la hauteur (H) de la partie (4) formant la lame d'aube est comprise entre 5 cm et 70 cm.

4. Aube (1) de turbine suivant la revendication 1,
qui a une partie (11) d'attaque ainsi qu'à distance de celle-ci une partie (9) de fuite d'un fluide (10) chaud, qui s'étendent respectivement de la partie (3) de pied à la partie (5) de tête, une distance (D) entre la partie (11) d'attaque et la partie (9) de fuite diminuant en direction de la partie (5) de tête.

5. Aube (1) de turbine suivant la revendication 1,
dans laquelle le matériau (8) est un superalliage à base de nickel ou un superalliage à base de cobalt.

6. Aube (1) de turbine suivant la revendication 1,
dans laquelle l'épaisseur de la paroi (7) de l'aube a une valeur minimum comprise entre 0,5 mm et 5 mm.

7. Aube (1) de turbine suivant l'une des revendications précédentes,
qui est constituée en aube (1a) mobile ou en aube (1b) directrice d'une turbine à gaz, notamment d'une turbine à gaz industrielle.

8. Utilisation d'un procédé en soi connu de coulée d'une aube métallique de turbine,
dans lequel on maintient une lingotière (14) de coulée dans une zone (15) de chauffage au-dessus du point de fusion d'un matériau (8) de l'aube (1) de turbine,
on emplit la lingotière (14) de coulée de matériau (8) fondu et
on sort la lingotière de coulée de la zone (15) de chauffage de sorte que le matériau (8) ait, au moins dans la paroi (7) de l'aube une structure de grain qui n'est pas dirigée, d'une granulométrie moyenne, comme un matériau (8) coulé de manière classique,
pour la fabrication d'une aube (1) de turbine, notamment d'une aube de turbine à gaz, suivant l'une ou plusieurs des revendications précédentes.
